# EUROPÄISCHE PATENTSCHRIFT

(11) **EP 2 976 441 B1**
(45) Veröffentlichungstag und Bekanntmachung des Hinweises auf die Patenterteilung: **27.02.2019**
(21) Anmeldenummer: 13741745.7
(22) Anmeldetag: 24.07.2013
(51) Int. Cl.: C22C 38/00

(54) **EISENBASIERTE FORMGEDÄCHTNISLEGIERUNG**
IRON-BASED SHAPE MEMORY ALLOY
ALLIAGE À MÉMOIRE DE FORME À BASE DE FER

(30) Priorität: 22.03.2013 EP 13160731; 10.07.2013 EP 13175891
(43) Veröffentlichungstag der Anmeldung: 27.01.2016
(73) Patentinhaber: ThyssenKrupp Steel Europe AG, 47166 Duisburg (DE)
(72) Erfinder: FECHTE-HEINEN, Rainer, 46238 Bottrop (DE); HÖCKLING, Christian, 45478 Mühlheim an der Ruhr (DE); PATBERG, Lothar, 47445 Moers (DE); BECKER, Jens-Ulrik, 47058 Duisburg (DE)
(74) Vertreter: thyssenkrupp Intellectual Property GmbH
(86) Internationale Anmeldenummer: PCT/EP2013/065657
(87) Internationale Veröffentlichungsnummer: WO 2014/146733

(56) Entgegenhaltungen:
- EP-A1- 1 574 587
- CN-B- 101 215 678
- KAJIWARA S ET AL: "Remarkable improvement of shape memory effect in Fe-Mn-Si based shape memory alloys by producing NbC precipitates", SCRIPTA MATERIALIA, ELSEVIER, AMSTERDAM, NL, Bd. 44, Nr. 12, 8. Juni 2001 (2001-06-08), Seiten 2809-2814, XP004327836, ISSN: 1359-6462, DOI: 10.1016/S1359-6462(01)00978-2
- KUBO H ET AL: "Characteristics of Fe-Mn-Si-Cr shape memory alloys in centrifugal casting", SCRIPTA MATERIALIA, ELSEVIER, AMSTERDAM, NL, Bd. 55, Nr. 11, 1. Dezember 2006 (2006-12-01), Seiten 1059-1062, XP027890159, ISSN: 1359-6462 [gefunden am 2006-12-01]
- LI H ET AL: "Texture evolution analysis of warm-rolled Fe-28Mn-6Si-5Cr shape memory alloy", MATERIALS SCIENCE AND ENGINEERING A: STRUCTURAL MATERIALS:PROPERTIES, MICROSTRUCTURE & PROCESSING, LAUSANNE, CH, Bd. 494, Nr. 1-2, 25. Oktober 2008 (2008-10-25), Seiten 217-226, XP024100392, ISSN: 0921-5093, DOI: 10.1016/J.MSEA.2008.05.013 [gefunden am 2008-08-25]
- Rana Abdul Shakoor: "Effect of Samarium Additions on Shape Memory and Thermomechanical Behavior of Iron Based Shape Memory Alloys A thesis submitted in partial fulfillment of the requirements for the degree of Doctor of Philosophy in Materials Engineering", , 1. Januar 2007 (2007-01-01), XP055089024, Gefunden im Internet: URL:http://prr.hec.gov.pk/Thesis/29S.pdf [gefunden am 2013-11-19]
- WEN ET AL: "Principle and realization of improving shape memory effect in Fe-Mn-Si-Cr-Ni alloy through aligned precipitations of second-phase particles", ACTA MATERIALIA, ELSEVIER, OXFORD, GB, Bd. 55, Nr. 19, 16. Oktober 2007 (2007-10-16), Seiten 6526-6534, XP022301171, ISSN: 1359-6454, DOI: 10.1016/J.ACTAMAT.2007.08.005
- DONG Z Z ET AL: "Microstructure change and shape memory characteristics in welded Fe-28Mn-6Si-5Cr-0.53Nb-0.06C alloy", MATERIALS SCIENCE AND ENGINEERING A: STRUCTURAL MATERIALS:PROPERTIES, MICROSTRUCTURE & PROCESSING, LAUSANNE, CH, Bd. 438-440, 25. November 2006 (2006-11-25), Seiten 800-803, XP027953261, ISSN: 0921-5093 [gefunden am 2006-11-25]
- WANG ET AL: "Improvement of shape memory effect in an Fe-Mn-Si-Cr-Ni-Nb-C alloy by NbC precipitated through ageing after pre-deformation", JOURNAL OF ALLOYS AND COMPOUNDS, ELSEVIER SEQUOIA, LAUSANNE, CH, Bd. 437, Nr. 1-2, 24. April 2007 (2007-04-24), Seiten 208-210, XP022043027, ISSN: 0925-8388, DOI: 10.1016/J.JALLCOM.2006.07.060

## Beschreibung

Die Erfindung betrifft eine eisenbasierte Formgedächtnislegierung.

Formgedächtnislegierungen sind aus unterschiedlichen Materialsystemen bekannt. Auch eisenbasierte, d.h. zu wesentlichen Teilen aus dem Element Eisen bestehende Formgedächtnislegierungen sind aus dem Stand der Technik bekannt. Beispielsweise offenbart die europäische Patentanmeldung EP 2 194 154 A1 eine Formgedächtnislegierung, welche einen Zwei-Wege-Effekt aufweist und aus einer kostengünstigen, eisenbasierten Legierung besteht. Die genannte europäische Patentanmeldung schlägt vor hierzu eine bestimmte Kombination der Elemente der Gruppe Mn, Si, Cr und Ni neben Fe in der Legierung zu berücksichtigen.

Aus der japanischen Offenlegungsschrift JP-A 2003/268502 ist darüber hinaus eine Formgedächtnislegierung auf Eisenbasis mit Ni-Gehalten bekannt, welche durch Zugabe von Titan in der Legierung Ausscheidungen während des Herstellungsprozesses bilden soll. Allerdings ergibt sich hierbei der Nachteil, dass durch die Ni-Ti-Ausscheidungen die Eigenschaften des Nickels in Bezug auf den Formgedächtniseffekt aufgrund dessen Bindung an Titan nicht genutzt werden kann. Eine weitere eisenbasierte Formgedächtnislegierung auf Basis eines Fe-Mn-Si-Legierungssystems, welchem zusätzlich die Elemente Nb und C hinzugefügt wurden, ist aus der Offenlegungsschrift EP 1 348 772 A1 bekannt. Die in diesen Legierungssystemen zulegierten Legierungsbestandteile Niob und Kohlenstoff unterstützen die Ausbildung von Ausscheidungen, welche als Keimstellen für Gamma-Epsilon-Phasentransformationen dienen, welche dann Grundlage für den Formgedächtniseffekt ist. Auch die europäische Patentanmeldung EP 1574 587 A1 beschreibt ein Legierungssystem, welches NbC-Ausscheidungen zur Bereitstellung des Formgedächtniseffekts verwendet. In ähnlicher Weise wie die beiden Legierungsbestandteile Niob und Kohlenstoff lassen sich zwei Gruppen von Elementen bilden, welche ähnliche Funktionen aufweisen. Die eine Gruppe enthält dabei Vanadium, Niob, Titan, Wolfram und Zirkon, die andere Gruppe besteht aus Kohlenstoff, Stickstoff und Bor. Die gezielte Nutzung von unterschiedlichen Ausscheidungstypen sind in den folgenden Dokumenten beschrieben, beispielsweise Vanadiumkohlenstoff-Ausscheidungen in der CN 1280444 C. Ti-Nb-V-N-Karbide/Nitride und Ni3Ti als Ausscheidungstypen werden in den japanischen Dokumenten JP 2004/115864 sowie dem japanischen Patent JP 3970645 B2 offenbart. Die europäische Patentanmeldung EP 2 141 251 A1 offenbart Vanadiumstickstoff und Vanadiumkohlenstoff-Ausscheidungen, welche für den Formgedächtnislegierungseffekt verwendet werden. Die chinesische Patentanmeldung CN 101215678 B betrifft ein sogenanntes Ti-Nb-C-N-System. Ein Nb-Ti-V-C-System zur Bildung von Ausscheidungen ist aus der CN 100523263 C bekannt. KAJIWARA S ET AL. offenbart in "Remarkable improvement of shape memory effect in Fe-Mn-Si based shape memory alloys by producing NbC precipitates" (SCRIPTA MATERIALIA, ELSEVIER, AMSTERDAM, NL, Bd. 44, Nr. 12, 2001) eine Formgedächtnislegierung des Typs Fe-28Mn-6Si-5Cr, welcher 0.47 Gew-% Nb und 0.06 Gew-% C zulegiert werden, um so den Formgedächtniseffekt zu verbessern und um auf das zeitaufwändige "Training" verzichten zu können. Schließlich offenbart die russische Patentschrift RU 2270267 C1 ein V-Nb-W-C-Aussscheidungssystem zur Darstellung des Formgedächtniseffekts. Die aus dem Stand der Technik bekannten Formgedächtnislegierungssysteme auf Eisenbasis sind allerdings im Hinblick auf eine Verringerung der Herstellkosten, einer Erhöhung der Aktivierungs- bzw. Schalttemperatur sowie ihrer Korrosions- und Umformeigenschaften verbesserungswürdig.

Hiervon ausgehend hat die vorliegende Erfindung sich zur Aufgabe gestellt, eine Formgedächtnislegierung auf Eisenbasis zur Verfügung zu stellen, welche einen Einweg-Formgedächtniseffekt bereitstellt, die verringerte Kosten zur Herstellung benötigt, eine erhöhte Aktivierungstemperatur im Vergleich zu Kupfer- und Nickelbasislegierungen aufweist und deren Korrosions- und Umformeigenschaften im Vergleich zu nickelfreien und chromhaltigen Konzepten verbessert sind.

Die oben genannte Aufgabe wird gemäß einer ersten Lehre der vorliegenden Erfindung gelöst durch eine Formgedächtnislegierung bestehend aus einer Legierung mit folgenden Legierungsbestandteilen in Gewichtsprozent:

| | | |
|---|---|---|
| 25,0% ≤ | Mn | ≤ 32,0%, |
| 3,0% ≤ | Si | ≤ 8,0%, |
| 3,0% ≤ | Cr | ≤ 10,0%, |
| 0,1% ≤ | Ni | ≤ 4,0%, |
| | P | ≤ 0,1%, |
| | S | ≤ 0,1%, |
| | Mo | ≤ 0,5%, |
| | Cu | ≤ 0,5%, |
| | Al | ≤ 5,0%, |
| | Mg | ≤ 5,0%, |
| | O | ≤ 0,1%, |
| | Ca | ≤ 0,1%, |
| | Co | ≤ 0,5%, |

wobei mindestens ein Element einer Gruppe 1 von Elementen vorhanden ist, wobei die Gruppe 1 aus den Elementen N, C, B mit folgenden Gehalten
N ≤ 0,1%,
C ≤ 0,1%,
B ≤ 0,1%
besteht und für die Summe der Legierungsbestandteile der Gruppe 1 gilt: ${\sum }_{Gruppe 1} N , C ,10 ⋅ B \geq 0,005 ⁢ %$ und mindestens ein Element einer Gruppe 2 von Elementen vorhanden ist, die Gruppe 2 aus den Elementen Ti, Nb, W, V, Zr mit folgenden Gehalten
Ti ≤ 1,5%,
Nb ≤ 1,5%,
W ≤ 1,5%,
V ≤ 1,5%,
Zr ≤ 1,5% besteht und für die Summe der Legierungsbestandteile der Gruppe 2 gilt: ${\sum }_{Gruppe 2} Ti , Nb , V , W , Zr \geq 0,1 ⁢ %$ und für das Verhältnis der Summe der Legierungsbestandteile der Gruppe 1 und der Gruppe 2 jeweils in Atom-% gilt: $0,5 \leq \frac{{\sum }_{Gruppe 2}}{{\sum }_{Gruppe 1}} \leq 2,0 ,$ mit Rest Eisen und unvermeidbaren Verunreinigungen.

Neben den Pflichtbestandteilen der Formgedächtnislegierung, der Legierungsbestandteile Mn, Si, Cr, Ni sowie eines der Elemente der Gruppe 1 (N, C, B) und eines der Elemente der Gruppe 2 (Ti, Nb, W, V, Zr) kann die Formgedächtnislegierung zusätzlich die Elemente P, S, Mo, Cu, Al, Mg, O, Ca oder Co optional enthalten, welche bis zu den angegebenen Werten vorteilhafte Wirkungen entfalten können. Die den Formgedächtniseffekt beeinflussenden Ausscheidungen, deren Bildung durch das Verhältnis der beiden Elementgruppen, Gruppe 1 und Gruppe 2, zueinander beeinflusst wird, zeigen einen deutlichen, positiven Einfluss auf den Formgedächtniseffekt, sofern die Summe der Bestandteile der Elemente der Gruppe 2 in Atom-% der Legierung im Verhältnis zu der Summe der Legierungsbestandteile der Gruppe 1 in Atom-% im Bereich von 0,5 bis 2,0 liegt. Hierdurch wird ein gezieltes stöchiometrisches Verhältnis der Elemente der Gruppe 1 zu den Elementen der Gruppe 2 eingestellt Es wurde festgestellt, dass gerade bei diesem Verhältnis der Legierungsbestandteile der Gruppe 2 zu der Gruppe 1 die Ausscheidungsbildung besonders günstig ist und den Formgedächtniseffekt unterstützt. Ist das angegebene Verhältnis beispielsweise kleiner als 0,5, können die Ausscheidungselemente in Form von N, C und/oder B nicht abgebunden werden und der Formgedächtniseffekt wird reduziert, da die Elemente der Gruppe 1 in gelöster Form im Gefüge vorliegen. Im Ergebnis wird zudem ein negativer Effekt auf die Reversibilität der Phasentransformation, d.h. der Rückumwandlung von Martensit in Austenit, beobachtet. Wird das so gebildete Verhältnis der Summen der Legierungsbestandteile größer als 2,0 stellen sich unerwünschte Verfestigungen aufgrund der Elemente der Gruppe 2 ein, die sich als freie Atome im Gefüge einlagern und damit wiederum den Formgedächtniseffekt behindern.

Der Mangangehalt von 25 Gew.-% bis 32 Gew.-% dient zur Stabilisierung des Austenits im Gefüge und hat insbesondere Einfluss auf die Schalttemperatur des Formgedächtnismaterials. Unterhalb eines Mn-Gehalts von 25,0 Gew.-% wird vermehrt Ferrit gebildet, der sich nachteilig auf den Formgedächtniseffekt auswirkt. Erhöht man den Mn-Gehalt oberhalb von 32 Gew.-% verringert sich die gewünschte Schalttemperatur zu sehr, so dass sich die Schalttemperatur und die möglichen Einsatztemperaturen eines entsprechenden Bauteils zu stark annähern.

Silizium dient der Sicherstellung der Reversibilität der Phasenumwandlung von Martensit in Austenit. Unterhalb von 3,0 Gew.-% bewirkt Si eine Reduzierung des Formgedächtniseffekts. Oberhalb von 8 Gew.-% kann eine Versprödung des Materials beobachtet werden. Zudem findet bei Si-Gehalten oberhalb von 8 Gew.-% die vermehrte Ausbildung der ungünstigen ferritischen Gefügebestandteile statt.

Um eine ausreichende Korrosionsbeständigkeit sicherzustellen, enthält die Formgedächtnislegierung mindestens 3,0 Gew.-% Cr. Eine Steigerung des Cr-Gehaltes auf oberhalb von 10,0 Gew.-% begünstigt wiederum die Ferritbildung, welche sich, wie bereits ausgeführt, negativ auf den Formgedächtniseffekt auswirkt.

Nickel dient nun schließlich zur Stabilisierung des austenitischen Gefüges und verbessert zudem die Umformbarkeit des Materials. Ein Ni-Gehalt von unterhalb von 0,1 Gew.-% hat allerdings keinen signifikanten Einfluss auf die Eigenschaften des Materials. Ni-Gehalte von mehr als 4,0 Gew.-% führen jedoch lediglich in Zusammenhang mit einem erhöhten Cr-Anteil zu geringfügigen Verbesserungen, so dass zur Kosteneinsparung der Ni-Gehalt auf maximal 4,0 Gew.-% beschränkt wird. Um zu gewährleisten, dass die gewünschten Ausscheidungen erfolgen ohne sich negativ auf weitere Eigenschaften der Formgedächtnislegierung auszuwirken, ist als Obergrenze für alle Elemente der Gruppe 1, also N, C und B je maximal 0,1 Gew.-% vorgesehen. Die Elemente der Gruppe 2 (Ti, Nb, W, V, Zr) sind mit einem Mindestgehalt von 0,1 Gew.-% vorhanden, wobei dies mindestens für ein Element dieser Gruppe gilt. Mit einem Gewichtsanteil von mindestens 0,1 Gew.-% für Ti, Nb, W, V und/oder Zr wird der Formgedächtniseffekt positiv beeinflusst. Insbesondere die Reversibilität der Phasentransformation kann durch einen entsprechenden Gehalt eines der Gruppe 2 Elemente sichergestellt werden. Bevorzugt überschreitet jedes einzelne Element der Gruppe 2 den maximalen Gehalt von 1,5 Gew.-% nicht, besonders bevorzugt liegt der maximale Gehalt jedes einzelnen Elementes bei 1,2 Gew.-% bzw. bei 1,0 Gew.-%, da hieraus eine Reduktion der unerwünschten Verfestigungen erfolgt.

Gemäß einer ersten Ausgestaltung der erfindungsgemäßen Formgedächtnislegierung beträgt der Cr-Gehalt in Gewichtsprozent 3,0 % ≤ Cr ≤ 8,0 %, so dass ein guter Kompromiss zwischen Ferritbildung und Korrosionsbeständigkeit der Formgedächtnislegierung erreicht wird. Die Ferritbildung wirkt gegen den Formgedächtniseffekt, da Ferrit nicht die erwünschte Phasentransformation eingeht.

Gemäß einer weiteren Ausgestaltung der Formgedächtnislegierung gilt für die Differenz des Cr-Gehalts und des Ni-Gehalts: 0 % ≤ Cr-Ni ≤ 6,0 %. Die maximale Differenz der Gehalte von Cr und Ni ist insofern auf 6 % beschränkt. Es hat sich gezeigt, dass ein Ansteigen der Differenz des Chrom- und Nickelgehaltes auf über 6 Gew.-% zu keinen nennenswerten Verbesserungen der mechanischen Eigenschaften, sondern vielmehr zur Versprödung des Materials führt. Ein Absinken der Differenz auf unterhalb von 0 %, d.h. dass der Nickel-Gehalt größer ist als der Chrom-Gehalt, kann sich dagegen negativ auf die Schalttemperatur auswirken, in dem diese abgesenkt wird und sich der Einsatztemperatur des Werkstoffes annähert.

Gemäß einer weiteren Ausgestaltung der Formgedächtnislegierung gilt für das Verhältnis der Summe der Legierungsbestandteile der Gruppe 1 und Gruppe 2 jeweils in Atom-%: $0,8 \leq \frac{{\sum }_{Gruppe 2}}{{\sum }_{Gruppe 1}} \leq 1,5 ,$ so dass einerseits der Formgedächtniseffekt vollständig gewährleistet werden kann und andererseits Verfestigungen aufgrund von freien Atomen der Gruppe 2 im Gefüge deutlich reduziert werden können.

Eine weitere Ausgestaltung der Formgedächtnislegierung weist N, C und B in folgender Menge in Gewichtsprozent:
0,005% ≤ N ≤ 0,1%, und/oder
0,005% ≤ C ≤ 0,1% und/oder
0,0001% ≤ B ≤ 0,1%
auf. Enthält die Formgedächtnislegierung die Elemente N und/oder C in Gehalten von mindestens 0,005 Gew.-% und/oder B in einem Gehalt von mindestens 0,0001 Gew.-%, kann durch die Mindestgehalte die Bildung der Ausscheidungen verbessert werden. Durch die Obergrenze von 0,1 Gew.-%, vorzugsweise von 0,05 Gew.-%, besonders bevorzugt 0,01 Gew.-% von B, wird gewährleistet, dass die Oxidationsbeständigkeit der Formgedächtnislegierung nicht zu stark herabsinkt. Gleichzeitig wird der Gehalt von N und/oder C auf maximal 0,1 Gew.-%, vorzugsweise maximal 0,07 Gew.-% beschränkt, so dass die Ausscheidungen nicht zu groß werden und diese sich negativ auf mechanischen Eigenschaften der Legierung auswirken können.

Bei einer weiteren Ausgestaltung der Legierung werden die Legierungsgehalte der Legierungsbestandteile der Elemente der Gruppe 2 beschränkt. Gemäß dieser Ausführungsform betragen die Legierungsbestandteile der Elemente der Gruppe 2
Ti ≤ 1,2 Gew.-%,
Nb ≤ 1,2 Gew.-%,
W ≤ 1,2 Gew.-%,
V ≤ 1,2 Gew.-%,
Zr ≤ 1,2 Gew.-%,
wobei bevorzugt die Obergrenze auf 1,0 Gew.-% für jedes einzelne Element der Gruppe 2 herabgesenkt wird. Die Entstehung von Verfestigungen wird hierdurch weiter verringert, so dass die Formgedächtnislegierung ein gutes Umformverhalten aufweist.

Schließlich sollten gemäß einer weiteren Ausführungsform der Formgedächtnislegierung Schwefel, Phosphor und Sauerstoff auf Gehalte von maximal 0,1 Gew.-%, bevorzugt auf maximal 0,05 Gew.-% und besonders bevorzugt auf maximal 0,03 Gew.-% beschränkt werden, um deren negative Einflüsse, beispielsweise auf die Korrosionsbeständigkeit, zu verringern. Molybdän, Kupfer und Kobalt können einzeln oder in unterschiedlicher Kombination zur Verbesserung der Festigkeitseigenschaften zulegiert werden. Ein entsprechender Einfluss ist jeweils auf Gehalte von maximal 0,5 Gew.-% beschränkt. Aluminium und Magnesium können einzeln oder in Kombination zur Verbesserung der Korrosionsbeständigkeit beitragen und bewirken nebenbei auch eine Dichtereduzierung der Stahlschmelze. Ihr Gehalt ist auf maximal 5 Gew.-%, vorzugsweise auf maximal 2,0 Gew.-%, besonders bevorzugt auf maximal 1,0 Gew.-% beschränkt.

Gemäß einer weiteren Ausgestaltung kann Kalzium zur Abbindung von vorhandenem Schwefel zulegiert werden, um eine unerwünschte Bindung von Schwefel mit Mangan zu MnS zu vermeiden. Um die Korrosionsbeständigkeit nicht zu vermindern und zu große Verunreinigungen durch Ca zu vermeiden, wird der Gehalt von Ca auf maximal 0,015 Gew.-%, vorzugsweise auf maximal 0,01 Gew.-% beschränkt.

Tabelle 1 zeigt nun verschiedene Ausführungsbeispiele der Erfindung und Vergleichsbeispiele. An den Ausführungsbeispielen Nr. 1 bis 20 der Erfindung konnte bei ausreichend hoher Schalttemperatur ein ausreichender Formgedächtniseffekt an Proben nachgewiesen werden. Die Vergleichsbeispiele wiesen einerseits Probleme bezüglich Verfestigungen auf, so dass der Formgedächtniseffekt reduziert war (Vergleichsbeispiel 1). Die beiden anderen Vergleichsbeispiele 2 und 3 zeigten einen deutlich schwächeren Formgedächtniseffekt als die Ausführungsbeispiele der Erfindung. Die erfindungsgemäße eisenbasierte Formgedächtnislegierung lässt sich als Flachprodukt, beispielsweise in Form eines Bandes und/oder Bleches als Langprodukt, beispielsweise in Form eines Drahtes, als Bramme, Knüppel oder dergleichen erzeugen.

## Patentansprüche

1. Formgedächtnislegierung bestehend aus einer Legierung mit folgenden Legierungsbestandteilen in Gewichtsprozent:
25,0% ≤ Mn ≤ 32,0%,
3,0% ≤ Si ≤ 8,0%,
3,0% ≤ Cr ≤ 10,0%,
0,1% ≤ Ni ≤ 4,0%,
P ≤ 0,1%,
S ≤ 0,1%,
Mo ≤ 0,5%,
Cu ≤ 0,5%,
Al ≤ 5,0%,
Mg ≤ 5,0%,
O ≤ 0,1%,
Ca ≤ 0,1%,
Co ≤ 0,5%,
wobei mindestens ein Element einer Gruppe 1 von Elementen vorhanden ist, wobei die Gruppe 1 aus den Elementen N, C, B mit folgenden Gehalten
N ≤ 0,1%,
C ≤ 0,1%,
B ≤ 0,1% besteht und für die Summe der Legierungsbestandteile der Gruppe 1 gilt: ${\sum }_{Gruppe 1} N , C ,10 ⋅ B \geq 0,005 ⁢ % ,$ und mindestens ein Element einer Gruppe 2 von Elementen vorhanden ist, die Gruppe 2 aus den Elementen Ti, Nb, W, V, Zr mit folgenden Gehalten
Ti ≤ 1,5%,
Nb ≤ 1,5%,
W ≤ 1,5%,
V ≤ 1,5%,
Zr ≤ 1,5% besteht und für die Summe der Legierungsbestandteile der Gruppe 2 gilt: ${\sum }_{Gruppe 2} Ti , Nb , W , V , Zr \geq 0,1 ⁢ %$ und für das Verhältnis der Summe der Legierungsbestandteile der Gruppe 1 und der Gruppe 2, jeweils in Atom-% gilt: $0,5 \leq \frac{{\sum }_{Gruppe 2}}{{\sum }_{Gruppe 1}} \leq 2,0 ,$ mit Rest Eisen und unvermeidbare Verunreinigungen.

2. Legierung nach Anspruch 1,
**dadurch gekennzeichnet, dass**
der Cr-Gehalt in Gewichtsprozent 3,0 % ≤ Cr ≤ 8,0 % beträgt.

3. Legierung nach Anspruch 1 oder 2,
**dadurch gekennzeichnet, dass**
für die Differenz des Cr-Gehalts und des Ni-Gehalts gilt:
0% ≤ Cr-Ni ≤ 6,0%.

4. Legierung nach einem der Ansprüche 1 bis 3,
**dadurch gekennzeichnet, dass**
für das Verhältnis der Summe der Legierungsbestandteile der Gruppe 1 und Gruppe 2, jeweils in Atom-% gilt $0,8 \leq \frac{{\sum }_{Gruppe 2}}{{\sum }_{Gruppe 1}} \leq 1,5.$

5. Legierung nach einem der Ansprüche 1 bis 4,
**dadurch gekennzeichnet, dass**
die Legierung zusätzlich N, C und/oder B in folgender Mindestmenge in Gewichtsprozent enthält:
0,005% ≤ N ≤ 0,1%, und/oder
0,005% ≤ C ≤ 0,1%, und/oder
0,0001% ≤ B ≤ 0,1%.

6. Legierung nach einem der Ansprüche 1 bis 5,
**dadurch gekennzeichnet, dass**
die Legierungsbestandteile der Elemente der Gruppe 2
Ti ≤ 1,2%,
Nb ≤ 1,2%,
W ≤ 1,2 %,
V ≤ 1,2%,
Zr≤ 1,2%,
betragen.

7. Legierung nach einem der Ansprüche 1 bis 6,
**dadurch gekennzeichnet, dass**
die Legierung einen Ca-Gehalt in Gewichtsprozent von maximal 0,015% aufweist.

## Claims

1. Shape memory alloy consisting of an alloy having the following alloy constituents in % by weight:
25.0% ≤ Mn ≤ 32.0%,
3.0% ≤ Si ≤ 8.0%,
3.0% ≤ Cr ≤ 10.0%,
0.1% ≤ Ni ≤ 4.0%,
P ≤ 0.1%,
S ≤ 0.1%,
Mo ≤ 0.5%,
Cu ≤ 0.5%,
Al ≤ 5.0%,
Mg ≤ 5.0%,
O ≤ 0.1%,
Ca ≤ 0.1%,
Co ≤ 0.5%,
where at least one element of a group 1 of elements is present, where group 1 consists of the elements N, C, B with the following contents:
N ≤ 0.1%,
C ≤ 0.1%,
B ≤ 0.1%, and, for the sum total of the alloy constituents of group 1: ${\sum }_{Group 1} N , C ,10 ⋅ B \geq 0.005 ⁢ %$
and at least one element of a group 2 of elements is present, group 2 consists of the elements Ti, Nb, W, V, Zr with the following contents:
Ti ≤ 1.5%,
Nb ≤ 1.5%,
W ≤ 1.5%,
V ≤ 1.5%,
Zr ≤ 1.5%, and, for the sum total of the alloy constituents of group 2: ${\sum }_{Group 2} Ti , Nb , W , V , Zr \geq 0.1 ⁢ %$
and, for the ratio of the sum total of the alloy constituents of group 1 and group 2, each in atom% $0.5 \leq \frac{{\sum }_{Group 2}}{{\sum }_{Group 1}} \leq 2.0 ,$ the balance being iron and unavoidable impurities.

2. Alloy according to Claim 1, **characterized in that** the Cr content in % by weight is 3.0% ≤ Cr ≤ 8.0%.

3. Alloy according to Claim 1 or 2, **characterized in that** the difference between the Cr content and the Ni content is:
0% ≤ Cr-Ni ≤ 6.0%.

4. Alloy according to any of Claims 1 to 3, **characterized in that**, for the ratio of the sum total of the alloy constituents of group 1 and group 2, each in atom: $0.8 \leq \frac{{\sum }_{Group 2}}{{\sum }_{Group 1}} \leq 1.5.$

5. Alloy according to any of Claims 1 to 4, **characterized in that** the alloy additionally contains N, C and/or B in the following minimum amount in per cent by weight:
0.005% ≤ N ≤ 0.1%, and/or
0.005% ≤ C ≤ 0.1%, and/or
0.0001% ≤ B ≤ 0.1%.

6. Alloy according to any of Claims 1 to 5, **characterized in that** the alloy constituents of the elements of group 2 are:
Ti ≤ 1.2%,
Nb ≤ 1.2%,
W ≤ 1.2%,
V ≤ 1.2%,
Zr ≤ 1.2%.

7. Alloy according to any of Claims 1 to 6, **characterized in that** the alloy has a Ca content in % by weight of not more than 0.015%.

## Revendications

1. Alliage à mémoire de forme constitué par un alliage contenant les constituants d'alliage suivants en pourcentages en poids :
25,0 % ≤ Mn ≤ 32,0 %,
3,0 % ≤ Si ≤ 8,0 %,
3,0 % ≤ Cr ≤ 10,0 %,
0,1 % ≤ Ni ≤ 4,0 %,
P ≤ 0,1%,
S ≤ 0,1%,
Mo ≤ 0,5 %,
Cu ≤ 0,5 %,
Al ≤ 5,0 %,
Mg ≤ 5,0 %,
O ≤ 0,1 %,
Ca ≤ 0,1 %,
Co ≤ 0,5 %,
au moins un élément d'un groupe 1 d'éléments étant présent, le groupe 1 étant constitué par les éléments N, C, B avec les teneurs suivantes :
N ≤ 0,1%,
C ≤ 0,1 %,
B ≤ 0,1 %, et avec, pour la somme des constituants d'alliage du groupe 1 : ${\sum }_{groupe 1} Ni , C ,10 ⋅ B \geq 0,005 ⁢ %$
et au moins un élément d'un groupe 2 d'éléments étant présent, le groupe 2 étant constitué par les éléments Ti, Nb, W, V, Zr avec les teneurs suivantes :
Ti ≤ 1,5%,
Nb ≤ 1,5%,
W ≤ 1,5%,
V ≤ 1,5 %,
Zr ≤ 1,5 %, et avec, pour la somme des constituants d'alliage du groupe 2 : ${\sum }_{groupe 2} Ti , Nb , W , V , Zr \geq 0,1 ⁢ %$
et, pour le rapport entre la somme des constituants d'alliage du groupe 1 et du groupe 2, à chaque fois en % atomique : $0,5 \leq \frac{{\sum }_{groupe 2}}{{\sum }_{groupe 1}} \leq 2,0$ le reste étant du fer et des impuretés inévitables.

2. Alliage selon la revendication 1, **caractérisé en ce que** la teneur en Cr en pourcentage en poids est de 3,0 % ≤ Cr ≤ 8,0 %.

3. Alliage selon la revendication 1 ou 2, **caractérisé en ce que**, pour la différence entre la teneur en Cr et la teneur en Ni :
0 % ≤ Cr-Ni ≤ 6,0 %.

4. Alliage selon l'une quelconque des revendications 1 à 3, **caractérisé en ce que**, pour le rapport entre la somme des constituants d'alliage du groupe 1 et du groupe 2, à chaque fois en % atomique : $0,8 \leq \frac{{\sum }_{groupe 2}}{{\sum }_{groupe 1}} \leq 1,5.$

5. Alliage selon l'une quelconque des revendications 1 à 4, **caractérisé en ce que** l'alliage contient en outre N, C et/ou B en la quantité minimale suivante en pourcentage en poids :
0,005 % ≤ N ≤ 0,1 % et/ou
0,005 % ≤ C ≤ 0,1 % et/ou
0,0001 % ≤ B ≤ 0,1 %.

6. Alliage selon l'une quelconque des revendications 1 à 5, **caractérisé en ce que** les constituants d'alliage contiennent les éléments du groupe 2 :
Ti ≤ 1,2%,
Nb ≤ 1,2 %,
W ≤ 1,2 %,
V ≤ 1,2 %,
Zr ≤ 1,2 %.

7. Alliage selon l'une quelconque des revendications 1 à 6, **caractérisé en ce que** l'alliage présente une teneur en Ca en pourcentage en poids d'au plus 0,015 %.
